# EUROPÄISCHE PATENTSCHRIFT

(11) **EP 0 132 252 B1**
(45) Veröffentlichungstag und Bekanntmachung des Hinweises auf die Patenterteilung: **30.12.1986**
(21) Anmeldenummer: 84890127.8
(22) Anmeldetag: 10.07.1984
(51) Int. Cl.: C21D 9/52, B21B 45/02, C22C 38/06

(54) **Verfahren zur Herstellung von Walzdraht mit guter Kaltverformbarkeit**
Method of manufacturing rolled wire having a good cold workability
Procédé de fabrication de fil machine à bonne déformabilité à froid

(30) Priorität: 13.07.1983 AT 2558/83
(43) Veröffentlichungstag der Anmeldung: 23.01.1985
(73) Patentinhaber: VOEST-ALPINE Aktiengesellschaft, A-1011 Wien (AT)
(72) Erfinder: Schifferl, Herbert Adolf, Dipl.-Ing., A-8700 Leoben (AT); Köck, Norbert, Dipl.-Ing., A-8792 St. Peter Freienstein (AT); Brandl, Harald, Dipl.-Ing., A-8704 Leoben (AT); Eggerth, Karl, Dipl.-Ing., A-8707 Leoben (AT)
(74) Vertreter: Haffner, Thomas M., Dr.

## Beschreibung

Die Erfindung bezieht sich auf ein Verfahren zur Herstellung von Walzdraht mit guter Kaltverformbarkeit. Aus der DE-AS2717780 ist bereits ein Verfahren zur Herstellung von Walzdraht bekannt geworden, bei welchem der Draht das letzte Walzengerüst mit einer mittleren. Endwalztemperatur von 870 bis 970 °C verläßt, worauf anschließend mit Wasser rasch auf 700 bis 850 °C gekühlt wird und danach der Draht mit ausgefächerten Zustand mit einer mittleren Abkühlungsgeschwindigkeit von weniger als 8 °C/s weiter abgekühlt wird, und zwar auf 300-600 °C. Dieses kannte Verfahren wird auf eine Reihe von Stählen mit Si-Gehalten zwischen 0,5 und 1,5 % angewendet, wobei über den Querschnitt des Walzdrahtes ein homogenes feinkörniges Gefüge erzielt werden soll, das die gewünschten mechanischen Eigenschaften aufweist. Insbesondere soll durch die bekannte Verfahrensweise die Ausbildung von Bainit oder Martensit in der Drahtoberfläche vermieden werden, wobei die Maßnahmen nach dem Stand der Technik darauf abzielen, ein starkes Kornwachstum zu bremsen und die Umwandlungstemperaturen mit einer wesentlich geringeren Austenitkorngröße zu erreichen. Diese feinkörnige Gefügeausbildung ergibt eine höhere Walzdrahtfestigkeit, wobei allerdings auch eine geringere Kaltvertombarkeit des Walzdrahtes resultiert. Die bekannte Verfahrensweise führt weiters auf Grund der raschen Abkühlung auf eine relativ niedrige Ausfächertemperatur eine dünne, fest haftende Zunderschicht und eine glatte Walzdrahtoberfläche herbei.

Die Erfindung zielt nun darauf ab. die Kaltverformbarkeit bestimmter Stahlsorten weiter zu verbessern und insbesondere bei einer Kaltverformung eine geringere Verfestigung, eine Erleichterung der mechanischen Entzunderung und eine Verbesserung der Aufnahme von Schmiermitteln an der Oberfläche zu erzielen. Zur Lösung dieser Aufgabe wird erfindungsgemäß ein Verfahren zur Herstellung von Walzdraht mit guter Kaltverformbarkeit vorgeschlagen, bei welchem für weiche Ziehgüten ein Draht aus einem Stahl der Zusammensetzung

und gegebenenfalls

Rest Eisen und übliche Verunreinigungen ausgehend von einer Endwalztemperatur von 950 bis 1 100 °C zunächst einer Wasser- und Luftkühlung bis zur Erzielung einer Temperatur von über 900 °C bis 1 050 °C unterworfen wird und anschließend ausgefächert und langsam mit einer Geschwindigkeit von weniger als 4°C/s auf Temperaturen von 200 bis 350 °C abgekühlt wird, Alternativ kann zur Erzielung von Draht mit guten Kaltstaucheigenschaften so vorgegangen werden, daß ein Draht aus einem Stahl der Zusammensetzung

Rest Eisen und übliche Verunreinigung ausgehend von einer Endwalztemperatur von 950 bis 1 100 °C zunächst einer Wasser- und Luftkühlung bis zur Erzielung einer Legetemperatur von 850° bis 950° unterworfen wird und anschließend ausgefächert und langsam mit einer Geschwindigkeit von etwa 4 °C/s auf -- 300 °C abgekühlt wird.

Durch die höheren Ausgangstemperaturen sowohl was die Endwalztemperatur als auch was die Ausfächertemperatur betrifft, wird eine relativ größere Gefügeausbildung mit großerer sekundärer Korngröße gegenüber dem Stand der Technik erzielt.

Das Gefüge wird durch die langsame Abkühlung der ausgefächerten Drahtwindung an ruhender Luft nahe dem Gleichgewichtszustand gehalten und es ergeben sich somit niedrigere Walzdrahtfestigkeiten.

Dies wiederum bringt aber auch eine niedrigere Verfestigung bei der Kaltverformung dieses Walzdrahtes mit sich, wodurch höhere Kaltverformungsgrade erreichbar sind. Durch die erfindungsgemäße Verfahrensweise wird eine relativ grobe Zunderausbildung mit entsprechend dickerer Zunderschicht erzielt, welche zu einer wesentlichen Verbesserung bei der mechanischen Entzunderung führt. Schließlich wird ein Walzdraht mit größerer Oberflächenrauhigkeit erzielt, was eine bessere Haftung von Schmiermitteln für die Kaltverformung mit sich bringt, so daß wiederum der Kaltverformungsvorgang begünstigt wird.

Auf diese Weise lassen sich weiche Ziehgüten mit Korngrößen nach ASTM zwischen 5 und 7 erzielen, wohingegen nach dem bekannten Stand der Technik wesentlich feinkörnigere Korngrößen zwischen ASTM 7 und 8 erzielt werden. Derartiger Walzdraht kann ohne Zwischenglühen einer sehr hohen Kaltverformung unterworfen werden.

Bei der Verfahrensweise für die Herstellung von Draht mit guten Kaltstaucheigenschaften hat es sich gezeigt, daß beispielsweise Walzdraht mit einem Durchmesser von 8 mm ohne zusätzliche Wärmebehandlung zu Schraubenbolzen verarbeitet werden kann. Es wurde sogar gefunden, daß ohne Wärmebehandlung die Herstellung von Imbusschrauben auf Automaten möglich ist.

Das erfindungsgemäße Verfahren eignet sich im besonderen für die Anwendung auf einen Walzdraht mit einem Durchmesser von 5,5-14 mm.

Mit Vorteil wird von Endwalztemperaturen zwischen 970 °C und 1 100 °C ausgegangen, wobei die zweite Abkühlung auf Temperaturen von 250° bis 300 °C erfolgen kann.

Insbesondere für weiche Ziehgüten wird mit Vorteil so vorgegangen, daß die Abkühlgeschwindigkeit nach dem Ausfächern mit 1,0 bis 3,5 °C/s gewählt wird.

Die Erfindung wird nachfolgend an Hand von Ausführungsbeispielen und an Hand der Zeichnungsfiguren näher erläutert. In der Zeichnung zeigt Fig. 1 ein Rauheitsprofil bei Anwendung des Verfahrens nach dem Stand der Technik und Fig. ein Rauheitsprofil bei Anwendung des erfindungsgemäßen Verfahrens auf eine weiche Ziehgüte entsprechend dem Ausführungsbeispiel 1.

### Beispiel 1

Zur Erzielung einer weichen Ziehgüte wurde ein Stahl mit nachfolgender Zusammensetzung eingesetzt : 0,02 Gew.-% C, 0,003 Gew.-% Si, 0,25 Gew.-% Mn, 0.022 Gew.-% P, 0,018 Gew.-% S, 0,004 Gew.-% Al. Ausgehend von einer Endwalztemperatur von 1 030 °C wurde zunächst auf eine Ausfächerungstemperatur von 950 °C abgekühlt und anschließend an Luft im ausgefächerten Zustand mit einer Geschwindigkeit von ca. 2,5 °C/s weitergekühlt. Der auf diese Weise erzielte Walzdraht wies eine Zugfestigkeit Rₘ von 330 N/mm² und eine Streckgrenze Rₑₕ von 220 N/mm² auf. Der auf diese Weise erzielte Walzdraht konnte ausgehend von einem Walzdrahtdurchmesser von 5,5 mm ohne Zwischenglühen auf einen Durchmesser von 0,5 mm gezogen werden, wobei eine Endfestigkeit von 1 200 N/mm² nicht überschritten wurde.

Zu Vergleichszwecken wurde ein dem Stahl nach Anspruch 1 im wesentlichen entsprechender Stahl mit einem Mn-Gehalt von 0,35 Gew.-% bei gleichem Walzdrahtdurchmesser von 5,5 mm und einem Windungsabstand am Transportband von f = 10 mm verschiedenen Behandlungsweisen nach dem Stand der Technik und entsprechend den Angaben in Beispiel 1 unterworfen. Die hiebei erzielten Korngrößen nach ASTM werden in der nachfolgenden Tabelle 1 einander gegenübergestellt, wobei lediglich der Versuch 3 in Übereinstimmung mit dem erfindungsgemäßen Verfahren nach Beispiel 1 und die Versuche 1 und 2 entsprechend dem bekannten Stand der Technik durchgeführt wurden.

Aus der vorstehenden Tabelle ist ersichtlich, daß bei der erfindungsgemäß höheren Ausfächerungstemperatur von 950 °C unter Einhaltung einer mittleren Abkühlgeschwindigkeit von 2,5 °C/s wesentlich größeres Korn sowohl am Rand als auch im Kern erzielt wird als dies nach dem Stand der Technik erzielt wurde. Aus dieser größeren Korngröße resultiert die geringere Festigkeitszunahme bei der Kaltverformung und damit der bedeutend höhere erzielbare Kaltverformungsgrad.

Die erzielbare Rauheit nach dem Stand der Technik sowie nach der Verfahrensweise entsprechend dem Beispiel 1 ist in den Figuren 1 und 2 einander gegenübergestellt. Während das in Fig. 1 wiedergegebene Rauheitsprofil entsprechend dem Stand der Technik eine maximale Rauhtiefe Rmax von 4,01 µm ergibt, läßt sich, wie aus Fig. 2 ersichtlich, durch Anwendung des erfindungsgemäßen Verfahrens nach Beispiel 1 eine maximale Rauhtiefe Rₘₐₓ 8,77 µm erzielen. Aus dieser größeren Rauheit des nach dem erfindungsgemäßen Verfahren hergestellten Walzdrahtes ergibt sich die bessere Aufnahme von Schmiermitteln an der Oberfläche und damit eine Begünstigung des Kaltverformungsprozesses. Mit R_{Z} ist in den Figuren 1 und 2 die gemittelte Rauhtiefe nach DIN 4768 in µm bezeichnet. Mit Rp ist die Glättungstiefe in µm und mit Rₐ der Mittenrauhwert in µm angegeben. Das Oberflächenkurvenbild ergibt klar das unterschiedliche Rauheitsprofil beim Vergleich des Verfahrens nach dem Stand der Technik mit dem Verfahren nach Beispiel 1.

### Beispiel 2

Zur Erzielung eines Drahtes mit guten Kaltstaucheigenschaften wurde von einem Stahl mit der nachfolgenden Zusammensetzung ausgegangen : 0,35 Gew.% C, 0,25 Gew.-% Si, 0,70 Gew.-% Mn, 0,024 Gew.-% P, 0,022 Gew.-% S, 0,032 Gew.-% Al, 0,002 Gew.-% B. Es wurde eine Endwalztemperatur von 1 050 °C und eine Ausfächerungstemperatur von 870 °C gewählt. Im aufgefächerten Zustand wurde anschließend die Abkühlgeschwindigkeit an Luft auf dem Transportsystem mit ungefähr 4 °C/s gewählt. Durch diese Behandlung wurde eine Zugfestigkeit Rₘ von 570 N/mm² und eine Streckgrenze Rₑₕ von 300 N/mm² erzielt. Dieser Walzdraht konnte, ausgehend von einem Durchmesser von 8 mm, ohne zusätzliche Wärmebehandlung einwandfrei zu Schraubenbolzen verarbeitet werden. Durch die niederen Walzdrahtfestigkeiten wurde auch ein sehr niedriger Werkzeugverschleiß erreicht.

## Patentansprüche

1. Verfahren zur Herstellung von Walzdraht mit guter Kaltverformbarkeit, bei welchem für weiche Ziehgüten ein Draht aus einem Stahl der Zusammensetzung
und gegebenenfalls
Rest Eisen und übliche Verunreinigungen ausgehend von einer Endwalztemperatur von 950 bis 1 100 °C zunächst einer Wasser- und Luftkühlung bis zur Erzielung einer Temperatur von über 900 °C bis 1 050 °C unterworfen wird und anschließend ausgefächert und langsam mit einer Geschwindigkeit von weniger als 4°C/s auf Temperaturen von 200 bis 350 °C abgekühlt wird.

2. Verfahren zur Herstellung von Walzdraht mit guter Kaltverformbarkeit. bei welchen zur Erzielung von Draht mit guten Kaltstaucheigenschaften ein Draht aus einem Stahl der Zusammensetzung
Rest Eisen und übliche Verunreinigungen ausgehend von einer Endwalztemperatur von 950 bis 1 100 °C zunächst einer Wasser- und Luftkühlung bis zur Erzielung einer Legetemperatur von 850° bis 950 °C unterworfen wird und anschließend ausgefächert und langsam mit einer Geschwindigkeit von etwa 4 °C/s auf ≤ 300 °C abgekühlt wird.

3. Verfahren nach Anspruch 1 oder 2, dadurch gekennzeichnet. daß die zweite Abkühlung auf Temperaturen von 250° bis 300 °C erfolgt.

4. Verfahren nach Anspruch 1, dadurch gekennzeichnet, daß die Abkühlgeschwindigkeit nach dem Ausfächern mit 1,0 bis 3,5 °C/s gewählt wird.

## Claims

1. Method for producing rolled wire having a good coldworkability in which for obtaining soft drawing qualities a wire rod of a steel of the composition :
remainder iron and usual contaminations, is, starting from a final rolling temperature of 950 to 1 100 °C first subjected to cooling with water and air down to a temperature of above 900 to 1 050 °C and is then, in the form of spread-out or overlapping flat rings, slowly cooled at a speed of less than 4 °C/s down to temperature within the range of 200 to 350 °C.

2. Method for producing rolled wire having a good cold-workability in which for producing wire having good cold-upsetting properties, a wire rod of a steel of the composition
remainder iron and usual contaminations, is, starting from a final rolling temperature of 950 to 1 100 °C first subjected to cooling with water and air down to a temperature of above 850 to 950 °C for laying the wire in spreadout rings, and is then, in the form of spread-out or overlapping flat rings, at a speed of approximately 4 °C/s cooled down to ≤ 300 °C.

3. Method as claimed in claim 1 or 2. characterized in that the second cooling is effected down to temperatures within the range of 250° to 300 °C.

4. Method as claimed in claim 1. characterized in that the cooling speed after laying the wire in spread-out rings is chosen within the range of 1.0 to 3.5 °C/s.

## Revendications

1. Procédé de fabrication de fil laminé possédant une bonne aptitude au formage à froid, dans lequel, pour des nuances d'étirage douces, on part d'un fil en acier possédant la composition :
et éventuellement
le reste étant constitué par le fer et les impuretés habituelles, et en partant d'une température finale de laminage de 950 à 1 100 °C, on le soumet tout d'abord à un refroidissement à l'eau et à l'air jusqu'à ce que l'on ait obtenu une température allant de plus de 900 à 1 050 °C, puis on l'étale et on le refroidit lentement à une vitesse de moins 4 °C/S, jusqu'à des températures de 200 à 350 °C.

2. Procédé de fabrication de fil laminé possédant une bonne aptitude au formage à froid, dans lequel, pour obtenir un fil possédant de bonnes propriétés de refoulement à froid, on part d'un fil en un acier possédant la composition :
le reste étant constitué par du fer et par les impuretés habituelles et en partant d'une température finale de laminage de 950 à 1 100 °C, on le soumet tout d'abord à un refroidissement à l'eau et à l'air jusqu'à ce qu'on ait obtenu une température de 850 à 950 °C, puis, on l'étale et on le refroidit lentement, à une vitesse d'environ 4°C/s pour le ramener à une température inférieure ou égale à 300 °C.

3. Procédé selon l'une des revendications 1 ou 2, caractérisé en ce que le deuxième refroidissement ramène à des températures de 250 à 300 °C.

4. Procédé selon la revendication 1. caractérisé en ce que la vitesse de refroidissement après l'étalement est choisie à une valeur de 1.0 à 3,5 °C/s.
